# EUROPÄISCHE PATENTSCHRIFT

(11) **EP 0 951 582 B1**
(45) Veröffentlichungstag und Bekanntmachung des Hinweises auf die Patenterteilung: **19.05.2004**
(21) Anmeldenummer: 97954726.2
(22) Anmeldetag: 08.12.1997
(51) Int. Cl.: C23C 22/68

(54) **OBERFLÄCHENBEHANDLUNG VON STAHL ODER NICKELLEGIERUNG UND BEHANDELTER STAHL ODER NICKELLEGIERUNG**
SURFACE PROCESSING OF STEEL OR NICKEL ALLOY AND PROCESSED STEEL OR NICKEL ALLOY
TRAITEMENT DE SURFACE DE L'ACIER OU D'UN ALLIAGE AU NICKEL ET ACIER OU ALLIAGE AU NICKEL AINSI TRAITES

(30) Priorität: 06.12.1996 CH 300196
(43) Veröffentlichungstag der Anmeldung: 27.10.1999
(73) Patentinhaber: Framatome ANP GmbH, 91058 Erlangen (DE)
(72) Erfinder: SCHENKER, Erhard, CH-5416 Kirchdorf (CH)
(74) Vertreter: Mörtel & Höfner
(86) Internationale Anmeldenummer: PCT/EP1997/006839
(87) Internationale Veröffentlichungsnummer: WO 1998/024948

(56) Entgegenhaltungen:
- EP-A- 0 482 614
- DE-A- 4 424 638
- FR-A- 2 085 804
- US-A- 2 890 974
- US-A- 3 888 702
- US-A- 4 946 518
- US-A- 5 532 024
- PATENT ABSTRACTS OF JAPAN vol. 009, no. 005 (C-260), 10.Januar 1985 & JP 59 157285 A (HITACHI SEISAKUSHO KK), 6.September 1984, & JP 59 157 285 A (HITACHI) 6.September 1984
- DATABASE INSPEC INSTITUTE OF ELECTRICAL ENGINEERS, STEVENAGE, GB Inspec No. 2548586, HERMANSSON H.-P.: "Release rates of cobalt from Inconel 718 and X750 oxidizing nuclear reactor water environments " XP002065145 & SCANDINAVIAN JOURNAL OF METALLURGY, Bd. 14, Nr. 4, 1.April 1985, FINLAND, Seiten 209-213,

## Beschreibung

Die Erfindung betrifft ein Verfahren zum Verhindern einer mit radioaktiven Substanzen angereicherten Oxidschicht auf einer Oberfläche von rostfreiem Stahl und/oder von einer Nickellegierung.

Der Stahl oder die Nickellegierung sind zum Beispiel vom Typ Incoloy 800, Inconel 600 oder ähnlichem. Eine Anwendung des Verfahrens kann in der Nukleartechnik erfolgen zur Reduzierung der späteren Aktivitätsaufnahme (Kontamination) von Bauteilen des Primärkreislaufs von wassergekühlten Kernkraftwerken vor einem Neueinbau oder nach einer Dekontamination.

In wassergekühlten Kernkraftwerken, wie beispielsweise Siedewasserreaktoren (SWR) und Druckwässerreaktoren (DWR) bilden sich auf den benetzten Oberflächen, welche zum größten Teil aus Zirkoniumlegierungen und austenitischen Chromnickelstählen (sogenanntem rostfreien Stahl) bestehen, durch Reaktion mit dem Heißwasser und/oder Dampf Oxidschichten. Ein Teil dieser Oxidschichten gelangt durch Lösung oder Erosion in die Wasserkreisläufe und kann im Neutronenfeld aktiviert werden. Werden die aktivierten Korrosionsprodukte außerhalb des Reaktorkerns auf Oberflächen von Bauteilen in dort vorhandene Oxidschichten eingelagert oder als Partikel auf ihnen abgelagert, so werden diese Bauteile radioaktiv kontaminiert. Kontaminationsgefährdete Bauteile sind im Druckwasserreaktor vor allem Hauptkühl mittelpumpen und Dampferzeuger, bei älteren Siedewasserrektoren mit externer Umwälzung sind es die Rezirkulationsleitungen und das Reaktorwasser-Reinigungssystem.

Um nun eine unzulässige Strahlenbelastung des Betriebspersonals während des Betriebes, der Inspektion, der Unterhaltsarbeiten und der Reparaturen zu vermeiden, muss diese Kontamination möglichst tief gehalten werden. Dies kann durch eine sorgfältige Wahl der Werkstoffe und der Betriebsparameter, wie z.B. der Wasserchemie, geschehen. Steigt die Kontamination trotzdem auf unzulässige Werte an, so müssen solche Systeme dekontaminiert werden. Dies erfolgt durch eine chemische Behandlung, durch welche die Oxidschicht und damit die darin enthaltenen aktivierten Korrosionsprodukte entfernt werden.

In der Vergangenheit wurden viele Teilsysteme von Kernkraftwerken routinemäßig dekontaminiert, so bei Druckwasserreaktoren die Hauptkühlmittelpumpen, die Dampferzeuger oder Teile davon, bei Siedewasserreaktoren die Umwälzschleifen und das Reinigungssystem. Diese Dekontaminationsverfahren sind heute Stand der Technik und werden kommerziell angeboten. Dabei werden in der Regel Dekontaminations-Faktoren zwischen 10 und weit über 100 erreicht.

Aus ökonomischen und technischen Gründen werden in den meisten Fällen nur die direkt störenden Kontaminationen entfernt, während der überwiegende Teil der Oberflächen, wie z.B. die Oberflächen der Brennelemente, nicht behandelt werden, um das Volumen der bei der Dekontamination anfallenden endzulagernden radioaktiven Abfälle möglichst gering zu halten. Werden nun die so gereinigten Bauteile wieder in Betrieb genommen, so bedecken sich deren Oberflächen im Kontakt mit dem Kühlmittel sehr rasch wieder mit einer Oxidschicht. Diese Oxidschicht setzt sich mit der im Kühlmittel vorhandenen, respektive mit den von den nicht-dekontaminierten Oberflächen ins Kühlmittel gelangenden Aktivierungsprodukten ins Gleichgewicht. Die Folge davon ist eine sehr rasche Rekontamination der gereinigten Oberflächen. Auch bei Ersatz von Bauteilen wird eine sehr schnelle Kontamination derselben beobachtet. Die Rekontamination gereinigter oder die Kontamination neu eingebauter Oberflächen können in kurzer Zeit Werte annehmen, die über denen vor der Dekontamination liegen. Dies wurde z.B. bei den Umwälzschleifen in einem Kernkraftwerk nach dem Ersatz der Umwälzschleifen beobachtet.

In der Vergangenheit wurde verschiedentlich versucht, die dekontaminierten oder die neu einzusetzenden Oberflächen so vorzubehandeln, dass die Kontamination nur in vermindertem Maße einsetzt. Dazu stehen grundsätzlich folgende Wege zur Verfügung
- Verminderung der zur Verfügung stehenden Aktivierungsprodukte. Dies kann durch eine sogenannte Vollsystem-Dekontamination unter Einbezug der Brennelemente erfolgen. Ein großer Nachteil liegt darin, dass große Volumina an radiaktiven Abfällen anfallen.
- Herstellung von Oberflächen, welche langsamer kontaminiert werden, z.B. durch Elektropolieren. Dies ist aber nur bei Ersatz von Systemen praktikabel und war im Falle eines versuchsweise ausgewählten Kernkraftwerkes nicht erfolgreich.
- Beschichten der gereinigten oder neuen Oberfläche mit einer nicht-kontaminierten Oxidschicht. Dies kann durch verschiedene Verfahren erfolgen, wie z.B. mit sauerstoffhaltigem Dampf oder mit Wasser mit hohen Sauerstoffgehalten. Dies erfordert Behandlungen während relativ langer Zeiten und/oder bei hohen Temperaturen. Diese Verfahren waren bis jetzt nicht sehr erfolgreich, so blieb z.B. die Behandlung der neuen und elektropolierten Rezirkulationsleitung in eine in ausgewählten Kernkraftwerk ohne erkennbaren Einfluss.

Aus "Scandinavian Journal of Metallurgy, Bd.14,Nr.4, 01.04.1985, Finnland, S.209-213" ist es bekannt, radioaktive Ablagerungen auf den Oberflächen von Edelstahlbauteilen dadurch zu verhindern, dass die betreffenden Bauteile mit Sauerstoff oder Peroxid passiviert werden. Unter Passivierung versteht man das Aufbringen eines sehr dünnen oxidischen Schutzfilms auf einer Oberfläche mit einer Dicke von 1-10 nm.

Aufgabe der Erfindung ist es, ein möglichst einfach durchzuführendes Verfahren anzugeben, mit dem verhindert wird, dass in einer kerntechnischen Anlage im Betriebszustand auf Bauteilen eine Oxidschicht aufgebaut wird, in die radioaktive Substanzen eingelagert sind. Das Verfahren soll dabei folgende Eigenschaften aufweisen:
- Einfache Behandlung, nach Möglichkeit im Kraftwerk selbst;
- kurze Behandlungszeit und tiefe Prozeßtemperaturen;
- unproblematische Hilfsmittel, d.h. ungefährliche Chemikalien, welche auch bei Verbleib von Resten in den Systemen nicht zu Folge- und Langzeitschäden führen können;
- die erzeugten Oberflächen resp. Schutzschichten müssen im folgenden Betrieb der Anlage während sehr langer Zeit wirksam und stabil sein, sie dürfen sich insbesondere nicht ablösen;
- durch die Behandlung dürfen die Bauteile nicht beschädigt werden, und
- erzielte Schutzschichten und Schichten, welche sich im anschließenden Normalbetrieb der Kernkraftwerke bilden, müssen durch heute in der Praxis eingeführte Dekontaminationsverfahren wieder entfernbar sein.

Diese Aufgabe wird durch die Merkmalskombination des Anspruches 1 gelöst.

Bevorzugte Ausführungsvarianten sind in den abhängigen Ansprüchen 2 bis 14 genannt.

Vorgeschlagen wird, dass die Oberfläche des Stahles mittels Peroxid bzw. mittels einer Wasser-Peroxid-Mischung bzw. mit tels einer Peroxidlösung bei einer Temperatur von max. 180 °C behandelt wird, wobei eine mindestens 20 nm dicke Oxidschicht erzeugt wird. Im folgenden steht "Per "Peroxid" auch für eine Wasser-Peroxid-Mischung oder eine Peroxidlösung. An die Stelle von Wasserstoffperoxid kann stets "Peroxid" treten und umgekehrt.

Die Behandlung erfolgt z.B. unter Wasser und dabei z.B. dadurch, dass dem Wasser Wasserstoffperoxid zugesetzt wird. Beispielsweise sieht das Verfahren zur Oberflächenbehandlung von rostfreiem Stahl und/oder Nickellegierungen, z.B. vom Typ Incoloy 800, Inconel 600, und ähnlichen, die besonders in Dampferzeugern von Druckwasserreaktoren verwendet werden, vor, dass die zu behandelnde Oberfläche zunächst mit allgemein üblichen Techniken, wie beispielsweise durch eine chemische Behandlung, gereinigt und entfettet wird. Die eigentliche Behandlung kann mit einer Peroxidlösung mit einer Peroxidkonzentration von 0,1 bis 200 mmol H202 in z.B. reinem bzw. deionisiertem Wasser erfolgen. Diese Behandlung kann in einem offenen oder geschlossenen System erfolgen.

In der Regel werden Konzentrationen höher als 10 mmol H202 nicht verwendet, können jedoch trotzdem angewendet werden, bringen aber im Sinne der Erfindung keine wesentlichen Vorteile mehr, da überschüssiges Wasserstoffperoxid rasch thermisch und katalytisch zersetzt wird, also für die angestrebte Schichtbildung unwirksam bleibt.

Die Peroxidlösung ist z.B. eine Lösung von Peroxid in reinem bzw. deionisiertem Wasser.

Das Verfahren wird eingesetzt zur Behandlung von in wassergekühlten Kernkraftwerken benetzten Oberflächen, welche zum größten Teil aus rostfreien Stählen und/oder Nickellegierungen, z.B. vom Typ

Incoloy 800, Inconel 600, oder ähnlichem bestehen, die besonders in Dampferzeugern von Druckwasserreaktoren verwendet werden, und welche in der Vergangenheit durch Kantamination zu den eingangs erwähnten Problemen geführt haben.

Soll in kurzer Zeit und bei im Verhältnis zu den Betriebstemperaturen tiefen Temperaturen eine im Betrieb stabile Schutzschicht aufgebaut werden, so drängen sich hier Oxidschichten auf, wie sie auch im Normalbetrieb gebildet werden. Da aber die Reaktionsgeschwindigkeit der Oxidation durch Zersetzung des Wassers oder mit Sauerstoff bei diesen Temperaturen nicht ausreichend ist, wurden verschiedene Oxidationsmittel untersucht, wie Ozon, Chromsäure und deren Salze, Permangansäure und deren Salze, sowie Wasserstoffperoxid. Von allen in n den Vorversuchen untersuchten Zusätzen erwies sich Wasserstoffperoxid als hervorragend geeignet, weil
- mit Wasserstoffperoxid bei relativ tiefen Temperaturen und während kurzer Behandlungszeiten stabile, auch im Normalbetrieb von Siedewasser und Druckwasserreaktoren langzeitbeständige Schutzschichten erzielbar sind,
- Wasserstoffperoxid in der Wasserchemie von Kernkraftwerken keine Fremdsubstanz darstellt, da dieses im Kühlmittel durch Radiolyse laufend gebildet wird, und durch die bei Betriebstemperatur hohe Zersetzungsrate trotzdem keine nennenswerte Konzentration erreicht wird, und
- diese Schutzschichten sich bei Auslagerungsversuchen bei Betriebsbedingungen als äußerst stabil erwiesen haben, d.h. sie veränderten sich während langer Zeit Weder qualitativ noch quantitativ und nahmen, verglichen mit unbehandelten Oberflächen, um über 80 % weniger aktivierte Korrosionsprodukte, z.B. die aus Strahlenschutzgründen besonders nachteiligen Kobaltisotope Co-60 und Co-58 auf.

Als Beispiel für dieses Verhalten dient die Darstellung gemäß Fig 1, wo das Ablagerungsverhalten von Co-58 unter Primärwasser-Bedingungen eines Siedewasserreaktors auf Stahl Werkstoff Nummer 1.4571 (X10CrNiMoTi1810) dargestellt ist.

Die mittels Wasserstoffperoxid erzeugte Schicht unterscheidet sich in ihrer Zusammensetzung und Struktur grundsätzlich von atmosphärisch oder nur mit Heißwasser gebildeten. Während bei atmosphärischer Oxidation hauptsächlich chromreiche Oxidschichten und in Heißwasser ohne Wasserstoffperoxid vorwiegend Nickelspinelle gebildet werden, entstehen mit Wasserstoffperoxid fast reine Eisen-III-Oxide. Oxidschichten ohne Wasserstoffperoxid bilden keinen oder nur geringen Schutz vor weiterer Oxidation in Heißwasser/Dampf (die Spinellschichten bilden sich weiter aus), während Schichten, die unter Wasserstoffperoxid gebildet wurden, sehr stabil sind und insbesondere beim späteren Einsatz unter den Bedingungen des Primakreises eines Kernkraftwerks keine Spinellbildung zulassen.

Ein Vorteil der vorliegenden Erfindung liegt darin, daß die Teile, die zu behandelnde Oberflächen aufweisen, entweder ausgebaut bzw. separat behandelt werden können. Systeme, wie Behälter, Rohrleitungen, Pumpen, können auch im eingebauten Zustand behandelt werden, indem sie auf ihrer wasserbeaufschlagten Innenseite beschichtet werden.

Ein weiterer Vorteil der Behandlung von Stählen mittels Wasserstoffperoxid liegt darin, daß die Oberflächenbehandlung des Stahles durch Farbänderung visuell überprüft werden kann. Infolge Interferenz ergeben sich Färbungen der mit dem Verfahren nach der Erfindung behandelten Oberfläche von tiefgold bis dunkelblau-violett. Grundsätzlich ergeben sich alle Spektralfarben, abhängig von der Schichtdicke und von der Art der Lichtreflexion.

Die sich einstellende Einfärbung von rostfreiem Stahl ist aus dem Stand der Technik nicht bekannt. Somit ist das Verfahren nach der Erfindung auch generell geeignet zum Einfärben von rostfreiem Stahl bzw. von Nickellegierungen, indem die gereinigte Oberfläche z.B. mittels Peroxid unter Wasser behandelt wird. Die Einfärbung ist nicht nur interessant im Zusammenhang mit den speziell angegebenen Verwendungen des Verfahrens in der Nukleartechnik, sondern auch in nicht-nuklearen Bereichen.

Als Schichtdicke eignen sich solche ab ca. 20 nm bis ca. 300 nm bzw. zwischen ca. 0,02 bis ca. 0,3 µm. Eine solche Schichtdicke wird z.B. bei einer Behandlungszeit zwischen 10h und 300h erzielt.

Anhand einiger Prozeßbedingungen soll das Verfahren nach der Erfindung beispielsweise und unter Bezug auf die nachfolgenden konkreten Beispiele beschrieben werden.

Die Voroxidation mit Wasserstoffperoxid geschieht in der Weise, daß die Beschichtung bei unter-100 °C in einem offenen oder geschlossenen Behälter erfolgen kann, bzw. bei Temperaturen oberhalb 100 °C in einem geschlossenen Behälter. Zu beschichtende Systeme, z.B. in der Nukleartechnik, können auch direkt als Behälter eingesetzt werden. Letzteres ist der Fall, wenn die Systeme, Behälter, Rohrleitungen, Pumpen usw, auf ihrer wasserbeaufschlagten Innenseite zu beschichten sind, wie dies beispielsweise bei Kühlsystemen in Kernkraftwerken der Fall ist.

Dabei wird folgendermaßen vorgegangen: Der Behälter respektive die Systeme werden mit reinem Wasser bzw. deionisiertem Wasser gefüllt. Vorzugsweise wird das Reinwasser umgewälzt oder ständig zudosiert. Das Wasser wird durch geeignete Vorrichtungen auf die gewünschte Behandlungstemperatur gebracht und gehalten. Gleichzeitig wird eine verdünnte Lösung von Wasserstoffperoxid zudosiert, so daß ständig die gewünschte Konzentration an Wasserstoffperoxid aufrechterhalten werden kann. Bei Behandlung geschlossener Systeme, z.B. bei Temperaturen oberhalb 100 °C und Drucken größer als 1 bar, wird sinnvollerweise eine wirksame Entlüftung angebracht, um das Sauerstoffgas, welches bei der thermischen und katalytischen Zersetzung überschüssigen Wasserstoffperoxids entsteht, zu entfernen und um ein Gaspolster zu vermeiden, welches die vollständige Beschichtung der Systeme/Behälter verhindern könnte.

| Beispiel 1 | Offener Behälter (drucklos) |
|---|---|
| Temperatur | < 100 °C |
| Druck | atmosphärisch |
| Konzentration | 0,1 bis 100 mmol H₂O₂* |
| Wassergeschwindigkeit | 0 bis < 10 m/s |
| Behandlungszeit | 10 bis < 300 h |

| Beispiel 2 | Geschlossener Behälter resp. System |
|---|---|
| Temperatur | > 100 °C |
| Druck | > 1 bar, abhängig von der Temperatur, so daß kein Dampfpolster entsteht, resp. das System mit Druckwasser vollständig gefüllt bleibt. |
| Konzentration | 0,1 bis 100 mmol H₂O₂* |
| Wassergeschwindigkeit | 0 bis > 10 m/s |
| Behandlungszeit | -10 bis > 300 h |

| Beispiel 3 | 140 °C |
|---|---|
| Druck | > 5 bar |
| Konzentration | 0,1 bis 100 mmol H₂O₂* |
| Wassergeschwindigkeit | 0 bis >10 m/s |
| Behandlungszeit | 10 bis 200 h |

| Beispiel 4 | 170 °C |
|---|---|
| Druck | > 10 bar |
| Konzentration | 0,1 bis 100 mmol H₂O₂* |
| Wassergeschwindigkeit | 0 bis > 10 m/s |
| Behandlungszeit | 10 bis 100 h |
| | |

| | |
|---|---|
| *Höhere Konzentrationen als 100 mmol können zwar angewendet werden, bringen aber im Sinne des Verfahrens nach der Erfindung keine Vorteile, da überschüssiges Wasserstoffperoxid rasch thermisch und katalytisch zersetzt wird, also für die angestrebte Schichtbildung unwirksam bleibt. | |

Selbstverständlich ist die vorliegende Erfindung nicht auf die angeführten Beispiele beschränkt. Diese dienen lediglich dem besseren Verständnis für die vorliegende Erfindung.

Grundsätzlich schlägt die vorliegende Erfindung ein Verfahren zur Oberflächenbehandlung von Stahl, wie insbesondere von rostfreiem Stahl, sowie von Nickellegierungen, z.B. vom Typ Incoloy 800, Inconel 600, und ähnlichen, wie sie besonders in Dampferzeugern von Druckwasserreaktoren verwendet werden, vor, wobei die Behandlung mit Peroxid bzw. einer Wasser-Peroxidmischung bzw. -Lösung erfolgt. Dabei kommt es darauf an, daß auf der behandelten Oberfläche eine Schutzschicht aus Oxid gebildet wird. Die Oberfläche kann die Oberfläche eines Behälters, einer Rohrleitung, einer Pumpe, usw. sein. Bei Siedewasserreaktoren könnten z.B. auch die Speisewasservorwärmer mittels des hier erwähnten Verfahrens behandelt werden, um den Eintrag von Korrosionsprodukten in den Reaktor zu verringern.

Mit der Beschichtung nach der Erfindung wird insbesondere der Vorteil erzielt, daß es im Betrieb einer Anlage später nicht oder nur noch schwer zu einer Oberflächenkontamination kommen kann.

## Patentansprüche

1. Verfahren zum Verhindern einer mit radioaktiven Substanzen angereicherten Oxidschicht auf einer Oberfläche von rostfreiem Stahl und/oder von einer Nickel-Legierung
**dadurch gekennzeichnet,**
**dass** auf der Oberfläche eine mindestens 20 nm dicke Oxidschicht gebildet wird, indem die Oberfläche mit Peroxid als Oxidationsmittel oder mit einer Wasser-Peroxid-Mischung bei einer Temperatur von max. 180°C behandelt wird, bevor die Oberfläche mit radioaktiven Stoffen in Kontakt kommt.

2. Verfahren nach Anspruch 1,
**dadurch gekennzeichnet, daß** die zu behandelnde Oberfläche zunächst gereinigt und/oder entfettet wird.

3. Verfahren nach Anspruch 1 oder 2,
**dadurch gekennzeichnet, daß** die Behandlung unter Wasser erfolgt.

4. Verfahren nach Anspruch 3,
**dadurch gekennzeichnet, daß** dem Wasser Peroxid zugesetzt wird.

5. Verfahren nach einem der Ansprüche 1 bis 4,
**dadurch gekennzeichnet, daß** die Oberfläche mit einer Peroxidlösung mit einer Peroxidkonzentration von 0,1 bis 200 mmol H₂O₂, vorzugsweise einer Konzentration von 0,1 bis 100 mmol H₂O₂, behandelt wird.

6. Verfahren nach einem der Ansprüche 1 bis 5,
**dadurch gekennzeichnet, daß** die Peroxidlösung eine Lösung in reinem bzw. deionisiertem Wasser ist.

7. Verfahren nach einem der Ansprüche 1 bis 6,
**dadurch gekennzeichnet, daß** die Peroxidlösung umgewälzt und/oder ständig zudosiert wird.

8. Verfahren nach einem der Ansprüche 1 bis 7,
**dadurch gekennzeichnet, daß** die Behandlungszeit 10 bis 300 h beträgt.

9. Verfahren nach einem der Ansprüche 1 bis 8,
**dadurch gekennzeichnet, daß** die Behandlung in einem offenen Behälter bzw. System erfolgt bei einer Temperatur der Lösung von < 100 °C sowie atmosphärischem Druck und einer Lösungsgeschwindigkeit entlang der Oberfläche von 0 bis < 10 m/s, und daß durch Zudosieren von Peroxid ständig eine gewünschte Konzentration von Peroxid aufrechterhalten wird.

10. Verfahren nach einem der Ansprüche 1 bis 8,
**dadurch gekennzeichnet, daß** die Behandlung in einem geschlossenen Behälter bzw. System erfolgt bei einer Temperatur von > 100 °C, vorzugsweise in einem Bereich von 100 bis 200 °C, und bei einem Druck von > 1 bar, und daß eine Entlüftung für das Sauerstoffgas vorgesehen ist, welches bei der thermischen und katalytischen Zersetzung des überschüssigen Peroxides entsteht.

11. Verfahren nach Anspruch 10,
**dadurch gekennzeichnet, daß** die Behandlung in einem Temperaturbereich von 120 bis 180 °C und in einem Druckbereich von 5 bis 15 bar erfolgt, sowie bei einer Lösungsgeschwindigkeit entlang der Oberfläche von 0 bis 10 m/s.

12. Verfahren nach einem der Ansprüche 1 bis 11,
**dadurch gekennzeichnet, daß** die zu behandelnde Oberfläche eines Systems im eingebauten Zustand auf der wasserbeaufschlagten Innenseite des Systems mit Oxid beschichtet wird.

13. Verfahren nach einem der Ansprüche 1 bis 12,
**dadurch gekennzeichnet, daß** die Oberfläche eines in einem wassergekühlten Kernkraftwerk benetzten Bauteils, beispielsweise des Primärkreislaufes, behandelt wird.

14. Verfahren nach einem der Ansprüche 1 bis 13,
**dadurch gekennzeichnet, daß** die Oberfläche zum Einfärben behandelt wird.

## Claims

1. Process for preventing an oxide layer enriched with radioactive substances on a surface of stainless steel and/or of a nickel alloy, **characterized in that** an at least 20 nm thick oxide layer is formed on the surface by the surface being treated with peroxide as oxidizing agent or with a water-peroxide mixture at a temperature of at most 180°C before the surface comes into contact with radioactive substances.

2. Process according to Claim 1, **characterized in that** the surface which is to be treated is firstly cleaned and/or degreased.

3. Process according to Claim 1 or 2, **characterized in that** the treatment takes place under water.

4. Process according to Claim 3, **characterized in that** peroxide is added to the water.

5. Process according to one of Claims 1 to 4, **characterized in that** the surface is treated with a peroxide solution with a peroxide concentration of from 0.1 to 200 mmol of H₂O₂, preferably a concentration of from 0.1 to 100 mmol of H₂O₂.

6. Process according to one of Claims 1 to 5, **characterized in that** the peroxide solution is a solution in pure or deionized water.

7. Process according to one of Claims 1 to 6, **characterized in that** the peroxide solution is recirculated and/or metered in continuously.

8. Process according to one of Claims 1 to 7, **characterized in that** the treatment time is 10 to 300 h.

9. Process according to one of Claims 1 to 8, **characterized in that** the treatment is carried out in an open tank or system at a solution temperature of < 100°C and atmospheric pressure, and with a solution velocity along the surface of from 0 to < 10 m/s, and **in that** a desired concentration of peroxide is constantly maintained by peroxide being metered in.

10. Process according to one of Claims 1 to 8, **characterized in that** the treatment is carried out in a closed tank or system at a temperature of > 100°C, preferably in a range from 100 to 200°C, and at a pressure of > 1 bar, and **in that** ventilation is provided for the oxygen gas which is formed during the thermal and catalytic decomposition of the excess peroxide.

11. Process according to Claim 10, **characterized in that** the treatment is carried out in a temperature range from 120 to 180°C and in a pressure range from 5 to 15 bar, and with a solution velocity along the surface of from 0 to 10 m/s.

12. Process according to one of Claims 1 to 11, **characterized in that** the surface of a system which is to be treated, in the installed state, is coated with oxide on the water-exposed inner side of the system.

13. Process according to one of Claims 1 to 12, **characterized in that** the surface of a component which is wetted in a water-cooled nuclear power plant, for example of the primary circuit, is treated.

14. Process according to one of Claims 1 to 13, **characterized in that** the surface is treated so as to be coloured.

## Revendications

1. Procédé pour empêcher la présence d'une couche d'oxyde enrichie en substances radioactives sur une surface d'acier inoxydable et/ou d'un alliage de nickel,
**caractérisé**
**en ce que** l'on forme sur la surface une couche d'oxyde d'une épaisseur d'au moins 20 nm, en traitant la surface par du peroxyde comme agent oxydant ou par un mélange d'eau et de peroxyde à une température de 180° C au maximum, avant que la surface ne vienne en contact avec des substances radioactives.

2. Procédé suivant la revendication 1, **caractérisé en ce que** l'on nettoie d'abord et/ou dégraisse la surface à traiter.

3. Procédé suivant la revendication 1 ou 2, **caractérisé en ce que** l'on effectue le traitement sous l'eau.

4. Procédé suivant la revendication 3, **caractérisé en ce que** l'on ajoute du peroxyde à l'eau.

5. Procédé suivant l'une des revendications 1 à 4, **caractérisé en ce que** l'on traite la surface par une solution de peroxyde ayant une concentration en peroxyde de 0,1 à 200 mmoles de H₂O₂, de préférence une concentration de 0,1 à 100 mmole de H₂O₂.

6. Procédé suivant l'une des revendications 1 à 5, **caractérisé en ce que** la solution de peroxyde est une solution dans de l'eau pure ou dans de l'eau déminéralisée.

7. Procédé suivant l'une des revendications 1 à 6, **caractérisé en ce que** l'on fait circuler en circuit fermé la solution de peroxyde et/ou on l'additionne de manière dosée en permanence.

8. Procédé suivant l'une des revendications 1 à 7, **caractérisée en ce que** la durée de traitement est comprise entre 10 et 300 heures.

9. Procédé suivant l'une des revendications 1 à 8, **caractérisé en ce que** l'on effectue le traitement dans une cuve ou dans un système ouvert à une température de la solution < 100° C ainsi que sous la pression atmosphérique et avec une vitesse de la solution le long de la surface de 0 à < 10m/s et **en ce que** l'on maintient constamment une concentration souhaitée de peroxyde par addition de manière dosée de peroxyde.

10. Procédé suivant l'une des revendications 1 à 8, **caractérisé en ce que** l'on effectue le traitement dans un récipient ou un système fermé à une température > 100° C, de préférence de l'ordre de 100 à 200° C, sous une pression supérieure à 1 bar et **en ce qu'**il est prévu une purge de l'oxygène gazeux qui se forme par la décomposition thermique et catalytique du peroxyde en excès.

11. Procédé suivant la revendication 10, **caractérisé en ce que** l'on effectue le traitement dans une plage de température de 120 à 180° C et dans une plage de pression de 5 à 15 bar, ainsi qu'à une vitesse de la solution le long de la surface de 0 à 10m/s.

12. Procédé suivant l'une des revendications 1 à 11, **caractérisé en ce que** l'on revêt de l'oxyde la surface à traiter d'un système à l'état monté sur la face intérieure, soumise à l'eau, du système.

13. Procédé suivant l'une des revendications 1 à 12, **caractérisé en ce que** l'on traite la surface d'un élément mouillé, par exemple du circuit primaire, d'une centrale nucléaire à refroidissement par de l'eau.

14. Procédé suivant l'une des revendications 1 à 13, **caractérisé en ce que** l'on traite la surface pour la colorer.
